# EUROPÄISCHE PATENTANMELDUNG

(11) **EP 4 759 947 A1**
(43) Veröffentlichungstag der Anmeldung: **17.06.2026**
(21) Anmeldenummer: 24218747.4
(22) Anmeldetag: 10.12.2024
(51) Int. Cl.: C22B 3/08, C22B 3/10, C22B 3/38, C22B 3/44

(54) **VERFAHREN ZUR AUFARBEITUNG VON ROSTASCHE ODER ROSTASCHEFRAKTIONEN**

(71) Anmelder: ESy-Labs-GmbH, 93055 Regensburg (DE)
(72) Erfinder: Müller, Julian, 93055 Regensburg (DE); Kilic, Mehmet, 93055 Regensburg (DE); Englmaier, Chantal, 93055 Regensburg (DE); Gärtner, Tobias, 93055 Regensburg (DE)
(74) Vertreter: Meissner Bolte Partnerschaft mbB

(57) **Zusammenfassung**

Die vorliegende Erfindung betrifft ein Verfahren zur Aufarbeitung von Rostasche oder Postaschefraktionen, welche Eisen und/oder Aluminium sowie Kupfer enthalten, umfassend die folgenden Schritte:
a) Extraktion der Rostasche oder der Postaschefraktion mit einer wässrigen Mineralsäure unter Erhalt eines mineralsauren wässrigen Extrakts (E) und eines Feststoffs (F), wobei der Extrakt (E) mineralsaure Eisen- und Aluminiumsalze sowie Kupfersalze in gelöster Form enthält;
b) Abtrennen des sauren, wässrigen Extrakts (E) vom Feststoff (F);
c) Abtrennen des Kupfers aus dem in Schritt b) erhaltenen Extrakt (E) durch Elektrolyse des Extrakts (E) unter Erhalt eines an Kupfer abgereicherten Extrakts (E');
d) gegebenenfalls Fällung eines Salzgemischs, umfassend Aluminium und Eisen in Form ihrer mineralsauren Salze, aus dem in Schritt c) erhaltenen Extrakt (E') durch Maßnahmen zur Löslichkeitsverringerung der Aluminiumsalze und der Eisensalze in dem Extrakt (E') gefolgt von einer fest-flüssig Trennung unter Erhalt eines des Salzgemischs als Feststoff (F').

Die vorliegende Erfindung betrifft weiterhin die Verwendung der durch das Verfahren erhaltenen Aufarbeitungsprodukte als Phosphatfällungsmittel.

## Beschreibung

Die vorliegende Erfindung betrifft ein Verfahren zur Aufarbeitung von Rostasche oder Rostaschefraktionen, welche Eisen und/oder Aluminium sowie Kupfer enthalten.

Hausmüll wird heute überwiegend thermisch verwertet, d. h. unter Gewinnung von thermischer Energie verbrannt. Der hierbei verbleibende Rückstand wird als Rostasche bezeichnet. Rostasche besteht im Wesentlichen aus silikatischen Bestandteilen, Eisen und Nichteisenmetallen, beispielsweise Calcium, Eisen, Aluminium, Magnesium und Kupfer, die in Form von Oxiden, Salzen, Silikaten oder auch in elementarer Form vorliegen können.

Typischerweise handelt es sich bei Rostasche um ein heterogenes Gemisch unterschiedlicher Fraktionen, beispielsweise Unverbranntes, Scherben, Steine, Keramik, Sand, Schlacken und Metallteile. Die Rostasche wird heute schon zu einem großen Anteil aufbereitet, wobei elementar vorliegende Eisen- und Nichteisen-Metalle in der Regel vorab abgetrennt werden und in Form von Schrotten dem Stoffkreislauf wieder zugeführt werden. Der Rest wird mittels Siebverfahren und anderer physikalischer Methoden in verschiedene Fraktionen getrennt, die teilweise im Straßen- und Landschaftsbau eingesetzt bzw. unter Tage verbaut oder auch deponiert werden müssen. Die Möglichkeit, Rostasche in dieser Weise zu nutzen, ist naturgemäß begrenzt. Angesichts der zunehmenden Menge an Hausmüll und damit an Rostasche sind somit Probleme bei der Entsorgung von Rostasche zu erwarten.

Es gibt seit langem das Bestreben, das in Rostasche enthaltene Kupfer, das insbesondere in der Rostaschefraktion 0-10mm angereichert vorliegt, wiederzugewinnen. Eine derartige Rostaschefraktion weist häufig einen Gehalt an Kupfer auf, der mit dem Kupfergehalt von kupferarmen Kupfererzen vergleichbar ist und häufig bei etwa 0,2-0,4 Gew.-%, bezogen auf diese Fraktion liegt und als elementares Kupfer gerechnet wird. Eine Kupfergewinnung aus Rostasche scheiterte bisher daran, dass selbst aus der vergleichsweise kupferreichen Rostaschefraktion 0-10mm eine solche Gewinnung nicht wirtschaftlich darstellbar war. Aufgrund der hohen Begleitkonzentration von Eisen, Aluminium, Magnesium, Calcium, Halogeniden und anderer, teilweise toxischer Übergangsmetalle, konnte diese Rostaschefraktion zudem bislang nicht verwertet werden und musste deponiert werden.

Es besteht daher ein Bedarf an weiteren Möglichkeiten der Nutzung von Rostasche, insbesondere von kupferhaltigen Rostaschefraktionen wie der Rostaschefraktion 0-10mm.

Die Rückgewinnung von Phosphat in Kläranlagen, Brauchwasser und anderen phosphathaltigen Wasserströmen erfolgt häufig durch Einsatz anorganischer Flockungsmittel. Diese enthalten typischerweise Eisen(II)-, Eisen(III)- und/oder Aluminiumsalze und gegebenenfalls Calcium, Magnesium oder andere Übergangsmetallsalze in Form saurer wässriger Lösungen.

Diese Lösungen sind vergleichsweise teuer und teilweise nicht in der benötigten Menge verfügbar. Im Hinblick auf die zunehmend wichtiger werdende Rückgewinnung von Phosphat aus derartigen Wasserströmen sind Versorgungsengpässe mit anorganischen Flockungsmitteln zu erwarten.

Es wurde überaschenderweise gefunden, dass durch das im Folgenden näher beschriebene mehrstufige wässrige Aufschlussverfahren von Rostasche oder Rostaschefraktionen, welche Eisen, Aluminium und Kupfer enthalten, unter Verwendung von Mineralsäuren, wie Salzsäure oder Schwefelsäure, Produkte erhalten lassen, die sich als Phosphatfällungsmittel eignen und die insbesondere zur Rückgewinnung von Phosphat aus den in Kläranlagen anfallenden Abwasserströmen geeignet sind.

Dementsprechend betrifft die vorliegende Erfindung ein Verfahren zur Aufarbeitung von Rostasche oder Rostaschefraktionen, welche Eisen und/oder Aluminium sowie Kupfer enthalten, das die folgenden Schritte umfasst:
a) Extraktion der Rostasche oder der Rostaschefraktion mit einer wässrigen Mineralsäure unter Erhalt eines mineralsauren wässrigen Extrakts (E) und eines Feststoffs (F), wobei der Extrakt (E) mineralsaure Eisen- und/oder Aluminiumsalze sowie Kupfersalze in gelöster Form enthält;
b) Abtrennen des sauren, wässrigen Extrakts (E) vom Feststoff (F);
c) Abtrennen des Kupfers aus dem in Schritt b) erhaltenen Extrakt (E) durch Elektrolyse des Extrakts (E) unter Erhalt eines an Kupfer abgereicherten Extrakts (E');
d) gegebenenfalls Fällung eines Salzgemischs, umfassend Aluminium und Eisen in Form ihrer mineralsauren Salze, aus dem in Schritt c) erhaltenen Extrakt (E') durch Maßnahmen zur Löslichkeitsverringerung der Aluminiumsalze und der Eisensalze in dem Extrakt (E') gefolgt von einer fest-flüssig Trennung unter Erhalt eines des Salzgemischs als Feststoff (F').

Gegebenenfalls kann sich den Schritten c) bzw. d) ein Konfektionierungsschritt e) anschlie-ßen, bei dem man das in Schritt c) erhaltene Extrakt (E') oder das in Schritt d) erhaltene Salzgemisch bzw. den Feststoff (F') als wässriges Phosphatfällungsmittel konfektioniert.

Die Erfindung betrifft auch die Verwendung des in Schritt c) des erfindungsgemäßen Verfahrens erhältlichen Extrakts (E') als Phosphatfällungsmittel.

Die Erfindung betrifft des Weiteren die Verwendung des in Schritt d) des erfindungsgemäßen Verfahrens erhältlichen Salzgemischs als Phosphatfällungsmittel.

Das erfindungsgemäße Verfahren weist eine Reihe von Vorteilen auf. Insbesondere eröffnet es eine weitere ökonomisch sinnvolle Verwendung von Rostasche. Zum einen kann auf diese Weise in preiswerter Weise aus dem in großer Menge vorliegenden "Abfallstoff" Rostasche überraschenderweise ein Wertstoff, nämlich ein Phosphatfällungsmittel gewonnen werden, das hinsichtlich seiner Performance als Phosphatfällungsmittel mindestens vergleichbar ist mit den bislang kommerziell verfügbaren Phosphatfällungsmitteln, für deren Herstellung teure Reinstoffe eingesetzt werden müssen, und somit eine preiswerte Alternative hierzu darstellt. Versorgungsengpässe mit anorganischen Flockungsmitteln können auf diese Weise vermieden werden. Gleichzeitig wird aufgrund der Kopplung mit der Bereitstellung der Phosphatfällungsmittel die Rückgewinnung von dem in der Rostasche enthaltenen Kupfer wirtschaftlich attraktiv. Gleichzeitig wird die Rostasche, zumindest teilweise einer wirtschaftlich sinnvollen Verwendung zugeführt und verringert damit die Kosten für deren Deponierung. Da die Aufschlusslösung in der Regel neben Kupfer auch Eisen enthält, ist die Kupferelektrolyse mit der Oxidation von Fe(II) zu Fe(III) gekoppelt. Dies sorgt für niedrige Spannung, was die Kupferabscheidung erleichtert und die Nebenreaktion, nämlich die Bildung von Sauerstoff an der Anode verringert oder gar vollständig vermeidet. Zudem führt die Bildung von Fe(III) zu einer höheren Kapazität für Phosphatfällung, bezogen auf den Eisengehalt.

Grundsätzlich können im erfindungsgemäßen Verfahren beliebige Rostaschen und Rostaschefraktionen eingesetzt werden, die Eisen und/oder Aluminium und Kupfer enthalten.

Es hat sich als vorteilhaft erwiesen, nicht die gesamte Rostasche einzusetzen, sondern zuvor eine Fraktionierung der Rostasche durchzuführen und das Unverbrannte, d. h. organische, nicht verbrannte Bestandteile aus dem Verbrennungsrückstand des Hausmülls wie Holz, Papier oder Kunststoff, abzureichern, und die so abgereicherte Rostasche im erfindungsgemäßen Verfahren einzusetzen. Dies kann in an sich bekannter Weise, beispielsweise durch Sieben oder Sichten, z.B. Windsichten oder Sichten im Wirbelstrom, des Verbrennungsrückstands oder durch Kombinationen dieser Maßnahmen in an sich bekannter Weise erfolgen. Dementsprechend betrifft eine bevorzugte Ausführungsform der Erfindung ein Verfahren, bei dem man in Schritt a) eine fraktionierte Rostasche einsetzt, aus der zuvor das Unverbrannte abgereichert wurde. Insbesondere wird man eine Rostasche einsetzen, die mindestens eine Grobsiebung durchlaufen hat. Dieser Schritt wird in der Regel an den Anlagen direkt durchgeführt und wird mit Maschenweiten von z.B. 32mm, 40mm, 45mm, 50mm oder 120mm durchgeführt. Bei externen Aufbereitern von Rostasche liegt dieser erste Siebschritt z.B. bei 50mm oder 45mm. Je nach Maschenweite der Siebung und der Zusammensetzung des Hausmülls kann der Anteil an verwertbarer Rostasche variieren.

Gegebenenfalls wird man vor Schritt a) eine Entfernung metallischer Bestandteile durchführen. Dies kann beispielsweise durch Sichten, z. B. Windsichten, Wirbelstromverfahren oder ballistische Trennverfahren, und/oder mittels Magnettrennung bzw. Magnetscheidung erfolgen. Dementsprechend betrifft eine bevorzugte Ausführungsform der Erfindung ein Verfahren, bei dem man in Schritt a) eine fraktionierte Rostasche einsetzt, aus der zuvor die metallischen Bestandteile abgereichert wurden. Insbesondere wird man eine Rostasche einsetzen, die mindestens eine Grobsiebung durchlaufen hat. Dieser Schritt wird in der Regel an den Anlagen direkt durchgeführt und wird mit Maschenweiten von z.B. 32mm, 40mm, 45mm, 50mm oder 120mm durchgeführt. Bei externen Aufbereitern von Rostasche liegt dieser erste Siebschritt z.B. bei 50mm oder 45mm. Je nach Maschenweite der Siebung und der Zusammensetzung des Hausmülls kann der Anteil an verwertbarer Rostasche variieren. Insbesondere wird man in Schritt a) eine fraktionierte Rostasche einsetzen, aus der man zuvor sowohl das Unverbrannte als auch metallische Bestandteile abgereichert hat.

Erfindungsgemäß enthält die in Schritt a) eingesetzte Rostasche bzw. die eingesetzt Rostaschefraktion Aluminium und/oder Eisen sowie Kupfer. Diese Elemente liegen typischerweise nicht oder zumindest nicht ausschließlich in elementarer Form vor, sondern können beispielsweise in Form von Oxiden, Sulfiden oder anderen Salzen, z. B. Carbonaten, Silikaten, Sulfaten oder Halogeniden vorliegen. Insbesondere werden Rostaschefraktionen eingesetzt, welche Aluminium und/oder Eisen sowie Kupfer in den folgenden Mengenanteilen enthalten:

| | |
|---|---|
| Aluminium: | 0 bis 80.000 mg/kg, z.B. 10.000 bis 80.000 mg/kg, insbesondere 10.000 bis 50.000 mg/kg, bezogen auf das Gesamtgewicht der Rostasche und gerechnet als elementares Aluminium; |
| Eisen: | 0 bis 300.000 mg/kg, z. B. 5.000 bis 300.000 mg/kg, häufig 5.000 bis 150.000 mg/kg oder 5.000 bis 100.000 mg/kg, in magnetisch separierten Fraktionen aber auch höher, beispielsweise bis 300.000 mg/kg, bezogen auf das Gesamtgewicht der Rostasche und gerechnet als elementares Eisen; |
| Kupfer: | 1000 mg/kg bis 7.000 mg/kg, bezogen auf das Gesamtgewicht der Rostasche und gerechnet als elementares Kupfer, |

wobei die Gesamtenge an Aluminum+Eisen wenigstens 5000 mg/kg, vorzugsweise 10.000 mg/kg und speziell wenigstens 15.000 mg/kg ausmacht und insbesondere im Bereich von 10.000 bis 300.000 mg/kg, bevorzugt im Bereich von 10.000 bis 230.000 mg/kg und speziell im Bereich von 15.000 bis 150.000 mg/kg liegt. Die hier und im Folgenden angegebenen Gehalte an Metallen beziehen sich auf die Trockensubstanz der Rostasche, d. h. auf eine Rostasche, die bis zur Gewichtskonstanz getrocknet wurde.

Häufig enthält die in Schritt a) eingesetzte Rostaschefraktion neben den vorgenannten Elementen auch Calcium, z.B. in Form von Carbonaten, Oxiden oder Sulfaten. Der Gehalt an Calcium kann je nach Rostaschefraktion und Herkunft der Rostasche stark variieren und liegt häufig im Bereich von 50.000 bis 300.000 mg/kg, bezogen auf das Gesamtgewicht der Rostasche und gerechnet als elementares Calcium.

In der Regel enthält die Rostasche größere Mengen an Silizium in Form von Silikat. Der Anteil an Silizium wird je nach Rostaschefraktion und Herkunft der Rostasche variieren und liegt häufig im Bereich von 50.000 bis 400.000 mg/kg, bezogen auf das Gesamtgewicht der Rostasche und gerechnet als elementares Silizium.

Weiterhin können die in Schritt a) eingesetzte Rostaschefraktion ein oder mehrere Elemente aus den folgenden Gruppen enthalten, die von den vorgenannten Elementen Eisen, Aluminium, Kupfer und Calcium verschieden sind:
- Alkalimetalle und Erdalkalimetalle wie Natrium, Kalium, Magnesium, Strontium oder Barium;
- Schwermetalle, wie Blei, Cadmium, Cobalt, Chrom, Mangan, Nickel, Quecksilber, Titan, Wolfram, Zirkonium, Zink oder Zinn;
- Nichtmetalle und Halbmetalle wie Silizium, beispielsweise in Form von Silikaten, Halogene wie Fluor oder Chlor, insbesondere in Form der Halogenide, Schwefel, beispielsweise in Form von Sulfat oder Phosphor, beispielsweise in Form von Phosphat.

Die Zusammensetzung der Rostasche kann in an sich bekannter Weise durch eine Elementanalyse durchgeführt werden. Geeignete Methoden hierfür sind insbesondere die optischer Emissionsspektroskopie mit induktiv gekoppeltem Plasma (ICP-OES), die Atomabsorptionsspektroskopie und die Röntgenfluoreszenzspektroskopie. In der Regel erfolgt die Analyse des Metall- bzw. Halbmetallgehalts nach den Vorgaben der DIN EN ISO 11885 (2009-09).

Für das erfindungsgemäße Verfahren erweist es sich als vorteilhaft, eine sogenannte Rostaschefraktion 0-10 mm einzusetzen, da diese einen hohen Gehalt an Kupfer, Eisen und Aluminium aufweist. Hierunter versteht man eine Rostaschefraktion, die eine Partikelgröße von maximal 10 mm aufweist. Die hier angegebene maximale Partikelgröße bezieht sich auf die mittels Siebung bestimmte Siebfraktion. Diese Rostaschefraktion wird üblicherweise durch Klassierung von Rostasche erhalten, aus der man zunächst das Unverbrannte und Schrotte abgereichert hat.

In Schritt a) extrahiert man die Rostasche bzw. Rostaschefraktion, insbesondere die Rostaschefraktion 0-10mm, mit einer wässrigen Mineralsäure, wobei man einen mineralsauren wässrigen Extrakt (E) erhält, welcher mineralsaure Eisen- und Aluminiumsalze sowie Kupfersalze aus der eingesetzten Rostasche bzw. Rostaschefraktion in gelöster Form enthält. Unter mineralsauren Salzen versteht man die Salze in Schritt a) aus der Rostasche bzw. Rostaschefraktion extrahierten Metalle, die als Anion das Säureanion der eingesetzten Mineralsäure aufweisen, im Falle der Salzsäure die Chloride und im Falle der Schwefelsäure die Sulfate oder Hydrogensulfate.

Die Extraktion in Schritt a) erfolgt durch Behandlung der Rostasche bzw. Rostaschefraktion mit der wässrigen Mineralsäure in Analogie zu an sich bekannten Extraktionsverfahren von anorganischen Materialien mit Mineralsäure. In der Regel wird man hierzu die Rostasche direkt mit der Mineralsäure vermischen. Vorzugsweise setzt man die Mineralsäure in einer Menge ein, dass man eine Suspension der Rostasche bzw. Rostaschefraktion in der wässrigen Mineralsäure enthält. Alternativ kann man die wässrige Mineralsäure durch ein Bett der Rostasche bzw. Rostaschefraktion führen. Hierbei wird man vorzugsweise eine bestimmte Menge der wässrigen Mineralsäure durch das Bett aus Rostasche bzw. Rostaschefraktion so lange im Kreis führen, bis der gewünschte Extraktionsgrad erreicht ist.

Vorzugweise setzt man die Mineralsäure in einer Menge von wenigstens 1 kg pro kg Rostasche bzw. Rostaschefraktion ein, beispielsweise in einer Menge von 1 kg bis 100 kg, insbesondere in einer Menge von 2 kg bis 50 kg und speziell in einer Menge von 5 kg bis 20 kg, pro kg Rostasche bzw. Rostaschefraktion.

Bei der Extraktion setzt man vorzugsweise eine Mineralsäure ein, deren pKs-Wert dem pKs Wert der Salzsäure entspricht oder darunter liegt. Derartige Mineralsäuren und ihre pKs-Werte sind dem Fachmann bekannt und kann einschlägigen Tabellenwerken entnommen werden. Bevorzugte Mineralsäuren sind Schwefelsäure und Salzsäure.

Für die Extraktionsleistung in Schritt a) hat es sich als vorteilhaft erwiesen, wenn man die Extraktion bei einem pH-Wert von maximal pH 1, insbesondere maximal pH 0,7 oder maximal pH 0,5 durchführt. Auch niedrigere pH-Werte von beispielsweise pH 0 oder niedriger sind möglich, aber nicht erforderlich. Die Einstellung des pH-Werts kann in an sich bekannter Weise durch Zugabe von Mineralsäure durchgeführt werden. Selbstredend kann man die pH-Werte während der Extraktion kontrollieren, beispielsweise mittels eine pH-Elektrode, und gegebenenfalls durch Zugabe von Säure in diesen Grenzen halten.

Die hier und im Folgenden angegebenen pH-Werte beziehen sich auf die bei 25°C und 1 bar mit einer pH-Elektrode bestimmten Werte.

Für die Extraktionsleistung in Schritt a) hat es sich als vorteilhaft erwiesen, wenn die eingesetzte wässrige Mineralsäure eine Konzentration von wenigstens 5 Moläquivalenten H⁺, z. B. 5 bis 20 Moläquivalenten H⁺ pro Liter aufweist.

Die Extraktion in Schritt a) wird in der Regel bei einer Temperatur in einem Bereich von 10 bis 100 °C, bevorzugt 15 bis 80 °C, insbesondere 20 bis 50 °C durchgeführt.

Die Extraktion in Schritt a) wird in der Regel bei einem Druck im Bereich des Atmosphärendrucks (101 ± 20 kPa) durchgeführt, kann aber auch bei höheren Drucken bei beispielsweise bis 150 kPa durchgeführt werden, z. B. bei Drücken im Bereich von 80 bis 150 kPa.

Die Dauer der Behandlung der Rostasche bzw. Rostaschefraktion mit der Mineralsäure in Schritt a) beträgt in der Regel wenigstens 24 h, insbesondere wenigstens 48 h und liegt häufig im Bereich von 24 bis 480 h, insbesondere im Bereich von 48 bis 240 h. In der Regel wird man die Behandlung so lange durchführen, bis mindestens 50 Mol-% des in der Rostasche bzw. Rostaschefraktion enthaltenen Eisens, Aluminiums und Kupfers extrahiert sind.

Für die Extraktionsleistung hat es sich als vorteilhaft erwiesen, wenn man während der Extraktion ein sauerstoffhaltiges Gas, beispielsweise Luft oder Sauerstoff, durch die Mischung aus Mineralsäure und Rostasche leitet. Vorzugsweise wird man hierfür das 1- bis 200-fache Volumen Luft pro Stunde des Volumens der Mischung aus wässriger Mineralsäure und Rostasche bzw. Rostaschefraktion durch das Gemisch leiten. In der Regel wird man für eine feine Verteilung der Luft in der Mischung Sorge tragen.

Schritt a) kann mit gutem Erfolg sowohl diskontinuierlich als auch kontinuierlich durchgeführt werden. Das erfindungsgemäße Verfahren kann ebenfalls im industriellen Maßstab durchgeführt werden. Entsprechende Vorrichtungen sind dem Fachmann bekannt.

In Schritt b) wird der saure, wässrige Extrakt (E) vom Feststoff (F) abgetrennt. Die Abtrennung erfolgt in an sich bekannter Weise nach üblichen Methoden der Fest-Flüssig Trennung, z. B. durch Sedimentation, Dekantieren, Zentrifugation oder durch Filtration oder durch Kombination der Maßnahmen.

Leitet man die Mineralsäure durch ein Bett aus Rostasche bzw. Rostaschefraktion, erfolgt die Fest-Flüssig Trennung bereits während der Extraktion in Schritt a), so dass eine weitere Trennung nicht erforderlich ist. Gegebenenfalls beim Durchleiten mitgerissene Partikel der Rostasche bzw. Rostaschefraktion können beispielsweise durch Filtration oder Zentrifugation aus dem Extrakt (E) abgetrennt werden.

Der so erhaltene Feststoff (F) wird in der Regel mit bekannten Methoden recycelt oder verwertet, beispielsweise als Versatzmaterial im Straßenbau.

Der in Schritt b) angefallene Extrakt (E) wird zur Gewinnung des darin enthaltenen Kupfers in Schritt c) einer Elektrolyse unterworfen. Die Elektrolyse in Schritt c) wird in an sich bekannter Weise in Analogie zur elektrolytischen Abscheidung von Kupfer aus wässrigen sauren Lösungen durchgeführt. Auf diese Weise gewinnt man einerseits das Kupfer als Wertstoff zurück und andererseits eine an Kupfer abgereicherte wässrige Lösung, im Folgenden auch Extrakt (E'), welche die weiteren in Schritt a) aus der Rostasche bzw. Rostaschefraktion extrahierten Metalle, insbesondere das Eisen und das Aluminium, gegebenenfalls Calcium, gegebenenfalls Magnesium und gegebenenfalls davon verschiedene Schwermetalle enthält.

Diese Abreicherung des Kupfers aus dem Extrakt (E) erfolgt typischerweise als eine Gewinnungselektrolyse, d. h. in Form einer Elektrolyse, bei der das Kupfer durch Elektrolyse an der Kathode reduziert und auf dieser als Metall abgeschieden wird.

Die Elektrolyse wässriger kupferhaltiger Lösungen zur Gewinnung des Kupfers ist seit langem bekannt und kann in analoger Weise zur Abreicherung des Kupfers und somit auch zu dessen Rückgewinnung durchgeführt werden. Vorzugsweise erfolgt die Elektrolyse bei pH-Werten von maximal pH 2, insbesondere bei pH-Werten im Bereich von pH 0 bis pH 2. Die Elektrolyse kann beispielsweise bei Temperaturen im Bereich von 10 bis 50 °C durchgeführt werden. Die Elektrolyse kann in ungeteilten oder geteilten Elektrolysezellen durchgeführt werden. Vorzugsweise erfolgt die Elektrolyse potentiostatisch. Vorzugsweise werden Spannungen im Bereich von 0,5 bis 4 V angewendet. Die Stromdichte liegt vorzugsweise im Bereich von 1 bis 150 mA/cm². Vorzugsweise wird man auf diese Weise wenigstens 90%, insbesondere wenigstens 95% des in dem Extrakt (E) enthaltenen Kupfers abreichern.

Die Abreicherung des Kupfers aus dem Extrakt (E) mittels Elektrolyse kann in an sich bekannter Weise erfolgen, wie beispielsweise beschrieben in Modern Electroplating, Schlesinger, Mordechay, Paunovic, Milan (Herausgeber), Electrochemical Society Series, 5. Auflage 2010 New York, Wiley & Sons Ltd. Als Kathodenmaterial setzt man in der Regel Kupfer ein, so dass das abgeschieden Kupfer in Form der gesamten Elektrode der weiteren Verwendung oder einer weiteren Aufreinigung zugeführt werden kann. Als Anodenmaterialen verwendet man in der Regel kohlenstoffhaltige Materialien, wie Glaskohlenstoff oder Graphit. Die Kupferabscheidung kann in einer geteilten oder ungeteilten Elektrolysezelle durchgeführt werden.

Die elektrolytische Abscheidung von Kupfer führt in Anwesenheit von Fe zu einer verringerten Stromausbeute, da das Redoxpaar Fe(II)/Fe(III) jeweils an den Elektroden zur Reaktion kommt. An der Kathode kann beispielsweise Fe(III) zu Fe(II) reduziert und an der Anode Fe(II) zu Fe(III) oxidiert werden. Es kann von Vorteil sein, wenn man in diesen Fällen die Kupferabscheidung in einer geteilten Zelle durchführt. An die Geometrie der Zelle und die Separatoren bestehen ansonsten keine besonderen Anforderungen. Als Separatoren können einfache Materialen wie Glasfritten oder Keramikmembrane eingesetzt werden. Hierbei geht man insbesondere so vor, dass man im Katholyten das Kupfer abreichert und den an Kupfer abgereicherten Katholyten dem Anodenraum zuführt, wobei es dort zur Oxidation von Fe(II) zu Fe(III) kommt. Auf diese Weise erhält man ein Extrakt (E') mit einem erhöhten Anteil an Fe(III) bezogen auf das darin enthaltene Eisen. Außerdem wird die Nebenreaktion, d. h. die Bildung von Sauerstoff weitgehend vermieden, so dass mit niedrigeren Klemmspannungen gearbeitet werden kann.

Der in Schritt c) an Kupfer abgereicherte Extrakt (E') weist typischerweise einen pH-Wert im Bereich von pH 0 bis pH 2 auf. Typischerweise enthält der Extrakt Eisen, Aluminium, gegebenenfalls Calcium und gegebenenfalls Magnesium. Die Konzentrationen dieser Metalle im Extrakt (E') liegen typischerweise in den folgenden Bereichen
i) 5 bis 91 g/kg Aluminium in Form eines mineralsauren Salzes, insbesondere in Form seines Chlorids oder Sulfats, gerechnet als elementares Aluminium; und/oder
ii) 5 bis 885 g/kg Eisen in Form eines mineralsauren Salzes, insbesondere in Form seines Chlorids oder Sulfats;
   gegebenenfalls
iii) 0 bis 148 g/kg, z. B. 1 bis 148 g/kg Calcium in Form eines mineralsauren Salzes, insbesondere in Form seines Chlorids oder Sulfats, gerechnet als elementares Calcium;
iv) 0 bis 280 g/kg, z. B. 1 bis 280 g/kg Magnesium in Form eines mineralsauren Salzes, insbesondere in Form seines Chlorids oder Sulfats, gerechnet als elementares Magnesium.

Die Elementzusammensetzung der zuvor beschriebenen Extrakte (E) und (E') kann ebenso wie die Elementzusammensetzung der Feststoffe (F) und (F') in an sich bekannter Weise durch eine Elementanalyse durchgeführt werden. Geeignete Methoden hierfür sind insbesondere die optischer Emissionsspektroskopie mit induktiv gekoppeltem Plasma (ICP-OES), die Atomabsorptionsspektroskopie und die Röntgenfluoreszenzspektroskopie. In der Regel erfolgt die Analyse des Metall- bzw. Halbmetallgehalts nach den Vorgaben der DIN EN ISO 11885 (2009-09).

Neben Eisen, Aluminium, gegebenenfalls Calcium und gegebenenfalls Magnesium enthält der in Schritt c) an Kupfer abgereicherte Extrakt (E') häufig auch ein oder mehrere Schwermetalle wie Blei, Cadmium, Cobalt, Chrom, Mangan, Nickel, Quecksilber, Titan, Wolfram, Zirkonium, Zink oder Zinn, sowie ggf. Restmengen an Kupfer. Auch wenn deren Konzentrationen in dem Extrakt (E') in der Regel gering sind, können diese Schwermetalle für die direkte Verwendung des Extrakts als Fällungsmittel für Phosphat problematisch sein. Daher kann es wünschenswert sein, diese weitgehend oder vollständig von den im Extrakt (E') enthaltenen mineralsauren Eisen- und Aluminiumsalzen abzutrennen.

Überraschender Weise gelingt die weitgehende oder vollständige Abtrennung der im Extrakt (E') enthaltenen Schwermetallsalze von den Salzen des Aluminium und des Eisens und den gegebenenfalls im Extrakt (E') enthaltenen Calcium- und oder Magnesiumsalzen, indem man im Extrakt (E') eine Fällung eines Salzgemischs, umfassend Aluminium und Eisen in Form ihrer mineralsauren Salze, durch Maßnahmen zur Löslichkeitsverringerung der Aluminiumsalze und der Eisensalze in dem Extrakt (E') bewirkt und anschließend eine fest-flüssig Trennung durchführt. Hierbei erhält man einen Feststoff (F'), der im Wesentlichen mineralsaure Salze des Aluminiums und des Eisens sowie gegebenenfalls mineralsaure Salze des Calciums und gegebenenfalls des Magnesiums enthält, der aber im Wesentlichen keine der vorgenannten Schwermetalle bzw. deren Salze enthält. Die mineralsauren Salze sind hierbei insbesondere die Chloride, Sulfate und Hydrogensulfate.

Insbesondere bewirkt man die Löslichkeitsverringerung der Aluminiumsalze und der Eisensalze im Extrakt (E') durch Verschiebung des Löslichkeitsprodukts, insbesondere durch Zugabe von Anionen der Aluminiumsalze und der Eisensalze, insbesondere durch Zugabe von Sulfat oder Chlorid.

Vorzugsweise fügt man die Anionen so zu, dass eine Konzentration des Anions im Extrakt (E') im Bereich von 3 bis 18,3 mol/L resultiert.

Insbesondere fügt man dem Extrakt (E') in Schritt d) zur Löslichkeitsverringerung der Aluminiumsalze und der Eisensalze eine konzentrierte Mineralsäure zu, beispielsweise Schwefelsäure, Salzsäure oder HCl-Gas, insbesondere Schwefelsäure. Der pH-Wert des Extrakts (E') kann bei Zugabe einer Mineralsäure auf pH < 1 fallen, ohne dass dies von Nachteil ist.

Die Fällung in Schritt d) erfolgt vorzugsweise bei Temperaturen im Bereich von 0 bis 50 °C, bevorzugt im Bereich von 1 bis 40 °C, insbesondere im Bereich von 5 bis 30 °C

Die Fällung in Schritt d) wird in der Regel bei einem Druck im Bereich des Atmosphärendrucks (101 ± 20 kPa) durchgeführt, kann aber auch bei höheren Drücken bei beispielsweise bis 150 kPa durchgeführt werden, z. B. bei Drücken im Bereich von 80 bis 150 kPa. Bei Verwendung von HCl-Gas können auch Drucke bis zu 4260 kPa Anwendung finden.

Im Anschluss an die Fällung in Schritt d) wird eine fest-flüssig Trennung durchgeführt, um das Salzgemisch, hier auch als Feststoff (F') bezeichnet, von der verbleibenden wässrigen Flüssigphase abzutrennen. Die Abtrennung erfolgt in an sich bekannter Weise nach üblichen Methoden der Fest-Flüssig Trennung, z. B. durch Sedimentation, Dekantieren, Zentrifugation oder durch Filtration oder durch Kombination der Maßnahmen.

Der so erhaltene Feststoff (F') eignet sich wie der Extrakt (E') als Phosphatfällungsmittel. Im Unterschied zum Extrakt (E) enthält der Feststoff (F') deutlich weniger Schwermetalle bezogen auf den Gesamtgehalt an Eisen und Aluminium. Während der Gehalt an Schwermetallen (Blei, Cadmium, Chrom, Nickel, Quecksilber und Nickel) im Extrakt (E') häufig im Bereich von 0,1 bis 5 Gew.-%, oftmals 0,2 bis 2 Gew.-%, bezogen auf den Gesamtgehalt an Eisen und Aluminium im Extrakt (E) liegt, ist der Gehalt an Schwermetallen (Blei, Cadmium, Chrom, Quecksilber und Nickel) im Feststoff (F') häufig im Bereich von 0 bis <1 Gew.-%, bezogen auf den Gesamtgehalt an Eisen und Aluminium im Feststoff (F'). Der Gehalt an Kupfer und Zink im Extrakt (E') liegt häufig im Bereich von 0,5 bis <16 Gew. %, insbesondere im Bereich von 0,5 bis 10 Gew.-%. Der Gehalt an Kupfer und Zink im Feststoff (F') liegt häufig im Bereich von 0 bis <10 Gew. %, insbesondere 0 bis 0,2 Gew.-%.

Insbesondere enthält der Feststoff (F')
i) 0 bis 220 g/kg, z. B. 5 bis 200 g/kg Aluminium in Form eines mineralsauren Salzes, insbesondere in Form seines Chlorids oder Sulfats, gerechnet als elementares Aluminium;
ii) 0 bis 440 g/kg, z. B. 10 bis 400 g/kg Eisen in Form eines mineralsauren Salzes, insbesondere in Form seines Chlorids oder Sulfats;
   wobei die Gesamtmenge an Eisen und Aluminium wenigstens 20 g/kg beträgt und insbesondere im Bereich von 50 bis 400 g/kg liegt;
   sowie gegebenenfalls
iii) 0 bis 180 g/kg, z. B. 0,1 bis 180 g/kg Calcium in Form eines mineralsauren Salzes, insbesondere in Form seines Chlorids oder Sulfats, gerechnet als elementares Calcium;
iv) 0 bis 15 g/kg, z. b. 0,1 bis 15 g/kg Magnesium in Form eines mineralsauren Salzes, insbesondere in Form seines Chlorids oder Sulfats, gerechnet als elementares Magnesium;
und weist vorzugsweise einen Gesamtgehalt an den Schwermetallen Blei, Cadmium, Chrom, Nickel, Quecksilber und Nickel von insgesamt weniger als 1,3 g/kg bezogen auf den Gesamtgehalt an Eisen und Aluminium auf. Der Gehalt an Kupfer und Zink im Feststoff (F') liegt, bezogen auf den Gesamtgehalt an Eisen und Aluminium, bei weniger als 2,0 g/kg.

Anschließend kann man das in Schritt d) erhaltene Salzgemisch, d. h. den Feststoff (F'), als wässriges Phosphatfällungsmittel konfektionieren (Schritt e)).

Schritt e) kann in einfacher Weise durch Lösen des Feststoffs (F') in Wasser, in einer gegebenenfalls mit Wasser verdünnten Mineralsäure, in dem gegebenenfalls mit Wasser verdünnten mineralsauren Extrakt (E) oder dem mineralsauren Extrakt (E') oder in Mischungen davon durchgeführt werden. Geeignete Mineralsäuren sind insbesondere Salzsäure und/oder Schwefelsäure. In einer Ausführungsform verwendet man zum Lösen, den gegebenenfalls mit Wasser verdünnten mineralsauren Extrakt (E) oder den gegebenenfalls mit Wasser verdünnten mineralsauren Extrakt (E'). Gegebenenfalls setzt man weitere Salzsäure und/oder Schwefelsäure zum Lösen zu. Vorzugsweise setzt man die mineralsauren Extrakte (E) bzw. (E') und die Mineralsäure in einer Gesamtmenge in dem Verhältnis zum Feststoff (F') ein, dass sich ein pH-Wert zwischen 0,5 und 6 einstellt. Bei einer unvollständigen Lösung des Feststoffs (F') wird man vorzugsweise eine Trennung von ungelösten Bestandteilen vornehmen.

Alle Ausführungen zu den Schritten a), b), c), d) und e) dieser Erfindung beziehen sich sowohl auf den Labor- wie auf den industriellen Maßstab. Die Schritte können kontinuierlich oder diskontinuierlich ausgestaltet sein.

Das konfektionierte Phosphatfällungsmittel weist in der Regel folgende Metallgehalte auf, bezogen auf das Gesamtgewicht des Phosphatfällungsmittels:
i) 0 bis 200 g/kg Aluminium, z. B. 5 bis 200 g/kg, insbesondere 10 bis 150 g/kg Aluminium in Form eines mineralsauren Salzes, insbesondere in Form seines Chlorids oder Sulfats, gerechnet als elementares Aluminium;
ii) 0 bis 500 g/kg Eisen, z. B. 5 bis 500 g/kg, insbesondere 8 bis 450 g/kg in Form eines mineralsauren Salzes, insbesondere in Form seines Chlorids oder Sulfats;
   wobei die Gesamtmenge an Eisen und Aluminium wenigstens 10 g/kg beträgt und insbesondere im Bereich von 10 bis 450 g/kg liegt, gerechnet als Gesamtmenge an elementarem Eisen und Aluminium;
   gegebenenfalls
iii) 0 bis 35 g/kg, z. B. 0,1 bis 35 g/kg Calcium in Form eines mineralsauren Salzes, insbesondere in Form seines Chlorids oder Sulfats, gerechnet als elementares Calcium;
iv) 0 bis 10 g/kg, z. B. 0,5 bis 10 g/kg Magnesium in Form eines mineralsauren Salzes, insbesondere in Form seines Chlorids oder Sulfats, gerechnet als elementares Magnesium;
und weist vorzugsweise einen Gehalt an den Schwermetallen Blei, Cadmium, Chrom, Nickel, Quecksilber Nickel und Zink von insgesamt weniger als 0,2 g/kg , insbesondere weniger als 0,1 g/kg auf.

Der pH-Wert des konfektionierten Phosphatfällungsmittels beträgt bei 25°C und 1 bar in der Regel maximal pH 2,0.

In einer vorteilhaften Ausführungsform des erfindungsgemäßen Verfahrens extrahiert man einen Teil der Rostasche bzw. Rostaschefraktion in Schritt a) zuerst mit Salzsäure und dann in einem Schritt a') mit Schwefelsäure. Die dabei erhaltenen Extrakte (E1) und (E2) unterwirft man separat einer Elektrolyse zur Abreicherung von Kupfer. Anschließend kombiniert man die an Kupfer abgereicherten Extrakte (E1') und (E2') und erhält nach beschriebenem Vorgehen in Schritt d) den Feststoff (F'). Insbesondere wird man hierbei so vorgehen:
a1) Extraktion einer ersten Menge der Rostasche oder der Rostaschefraktion mit wässriger Salzsäure unter Erhalt eines wässrigen, salzsauren Extrakts (E1) und eines Feststoffs (F1);
b1) Abtrennen des wässrigen, salzsauren Extrakts (E1) vom Feststoff (F1)
c1) gegebenenfalls Abreichern des Kupfers aus dem in Schritt b1) erhaltenen Extrakt (E1) durch Elektrolyse des Extrakts (E1) unter Erhalt eines an Kupfer abgereicherten Extrakts (E1');
a2) Extraktion der zuvor mit Salzsäure behandelten, an Ca und Mg abgereicherten Rostasche oder die Rostaschefraktion mit wässriger konzentrierter Schwefelsäure unter Erhalt eines wässrigen, schwefelsauren Extrakts (E2) und eines Feststoffs (F2);
b2) Abtrennen des wässrigen, schwefelsauren Extrakts (E2) vom Feststoff (F2);
c2) Abreichern des Kupfers aus dem in Schritt b2) erhaltenen Extrakt (E2) durch Elektrolyse des Extrakts (E2) unter Erhalt eines an Kupfer abgereicherten Extrakts (E2');
d') Fällung eines Salzgemischs, umfassend Aluminium und Eisen in Form ihrer mineralsauren Salze, aus dem in Schritt c2) erhaltenen Extrakt (E2') durch Zugabe von Schwefelsäure, gefolgt von einer fest-flüssig Trennung unter Erhalt des Salzgemischs als Feststoffs (F2').
e') gegebenenfalls Lösen des Feststoffs (F2') in dem salzsauren Extrakt (E1) oder insbesondere (E1') und gegebenenfalls Abtrennen der erhaltenen Lösung (L) von Ungelöstem.

Hierbei werden die Schritte a1) und a2), b1) und b2), c1) und c2), d') und e') analog zu den Schritten a), b), c), d) und e) durchgeführt.

Schritt e') kann in einfacher Weise durch Lösen des Feststoffs (F2') in dem salzsauren Extrakt (E1) oder dem salzsauren Extrakt (E1') oder Mischungen von (E1) mit (E1') durchgeführt werden. Gegebenenfalls setzt man weitere Salzsäure und/oder Schwefelsäure zum Lösen zu. Vorzugsweise setzt man die salzsauren Extrakte (E1) bzw. (E1') und die Säure in einem Verhältnis zum Feststoff (F2') ein, dass sich ein pH-Wert zwischen 0,5 und 6 einstellt.

In Schritt e') bewirkt in einfacher Weise einen Austausch des Sulfat-Anions in den im Feststoff (F2') enthaltenen Sulfaten des Eisens und Aluminiums, die hierbei in die Chloride überführt werden. Grund ist das geringere Löslichkeitsprodukt der Sulfatsalze im Vergleich zum Löslichkeitsprodukt der Chloride. Ein aufwendiger Ionenaustausch mittels eines Membranverfahrens ist hierfür nicht erforderlich. Die so erhaltenen wässrigen salzsauren Lösungen des Aluminiums und/oder Eisens sind besonders vorteilhaft, da sie beim Einsatz zur Phosphatfällung in Kläranlagen nicht nur eine Phosphatfällung bewirken, sondern aufgrund des Gehalts an sauren Halogensalzen des Eisens und des Aluminiums auch das Wachstum von Fadenbakterien hemmen.

Das in Schritt e') gegebenenfalls anfallende Ungelöste ist in der Regel hochreiner Gips, der in üblicher Weise verwertet werden kann.

Die erfindungsgemäß erhältlichen Phosphatfällungsmittel, d. h. die flüssig konfektionierten Feststoffe (F') oder die Extrakte (E') können in an sich bekannter Weise zur Fällung von Phosphat aus Abwässern eingesetzt werden und weisen eine konventionellen anorganischen Phosphatfällungsmitteln vergleichbare Wirkung auf.

Die folgenden Beispiele dienen der Erläuterung der Erfindung.

### Beispiele

### I. Analytische Methoden

### Optische Emissionsspektroskopie mit induktiv gekoppeltem Plasma (ICP-OES):

Die Proben wurden mit der ICPE-9820 von Shimadzu Deutschland mit einem Echelle Semiconductor Detektor (CCD) vermessen. Die Durchführung erfolgte in der Regel in Anlehnung an die Vorgaben der DIN EN ISO 11885 (2009-09).

### Röntgenfluoreszenzspektroskopie:

Die Analysen wurden mittels semiquantitativer Röntgenfluoreszenzanalyse durchgeführt. Als Auswertesoftware kam das Omnian-Programm zur Anwendung. Bei dieser Technik werden alle Elemente ab Ordnungszahl 9 (Fluor) erfasst. Mit Ausnahme der Halogene und Edelmetalle werden alle Elemente als Oxide berechnet und unter Einrechnung des geschätzten Anteils leichterer Elemente auf 100% normiert.

### Atomabsorptionsspektrometrie (AAS):

Die Durchführung erfolgte nach den Vorgaben der DIN EN ISO 12846 (2012-06)

### II. Herstellung von Phosphatfällungsmittel

### Beispiel 1: Herstellung eines Phosphatfällungsmittels aus Rostasche durch Aufschluss mit HCl (Schritt a) bis c))

### Schritte a) und b)

Zu 7 L einer wässrigen 37%igen Salzsäure wurden 10 kg Rostasche (Fraktion mit Korngrö-ßen von etwa 0 bis 10 mm) langsam zugegeben. Durch Zugabe von weiteren 0,6 L der wässrigen 37%igen Salzsäure wurde dann der pH-Wert auf 0,5 eingestellt. Anschließend blies man Luft durch die Mischung und rührte diese hierbei 7 Tage.

Danach wurden ungelöste Feststoffe zunächst durch Sedimentation und anschließender Filtration von der Aufschlusslösung abgetrennt. Hierbei wurden 6,8275 kg Feststoff sowie 5,5 L Filtrat erhalten.

Der mittels Sedimentation erhaltene Feststoff wurde durch Sieben in 2 Fraktionen aufgetrennt: eine grobe Fraktion mit Korngrößen von 3 bis 10 mm und eine mittelgrobe Fraktion mit Korngrößen von >0,1 bis <3 mm. Bei der Fitration wurden zudem eine Fraktion feinen Materials mit Korngrößen kleiner 0,1 mm sowie das Filtrat gewonnen.

Die grobe und mittelgrobe Fraktion wurde weiter unterteilt, in dem mit einem Magneten jeweils die magnetischen von nicht-magnetischen Bestandteilen getrennt wurden. Zusätzlich wurden aus den nicht-magnetischen Bestandteilen der groben Fraktion von Hand Glas- und Keramikteile aussortiert, um so einen besseren Überblick über die mineralischen Bestandteile zu bekommen. Somit wurde die mittelgrobe Fraktion in zwei und die grobe Fraktion in drei Unterfraktionen unterteilt, wie in nachstehender Tabelle 1 zusammengefasst ist.

**Tabelle 1: Erhaltene Feststofffraktionen**

| **Fraktion** | **Unterfraktion** | **Korngrößen (abgeschätzt)** |
|---|---|---|
| Fein | - | <0,1 mm |
| Mittelgrob | Magnetischer Anteil | >0,1 - <3 mm |
| | Nicht magnetischer Anteil | |
| Grob | Magnetischer Anteil | 3 - 10 mm |
| | Nicht magnetischer Anteil - mineralisch | |
| | Nicht magnetischer Anteil - Glas und Keramik | |

Die gewonnenen Feststofffraktionen, mit Ausnahme des nicht magnetischen Glas/Keramik-Anteils der groben Fraktion, wurden hinsichtlich ihrer Zusammensetzungen analysiert. Die Ergebnisse sind in den Tabellen 2 bis 6 zusammengefasst.

**Tabelle 2: Semiquantitative Analyse der feinen Fraktion per Röntgenfluoreszenzspektroskopie**

| Bestandteil | Anteil [%] |
|---|---|
| SiOz | 34,60 |
| Cl | 21,47 |
| CaO | 14,43 |
| Al₂O₃ | 8,04 |
| SO₃ | 6,32 |
| Fe₂O₃ | 5,99 |
| TiOz | 1,89 |
| P₂O₅ | 1,30 |
| K₂O | 1,27 |
| NazO | 1,22 |
| MqO | 1,14 |
| CuO | 0,58 |
| ZnO | 0,50 |
| BaO | 0,35 |
| F | 0,31 |
| MnO | 0,22 |
| Cr₂O₃ | 0,12 |
| PbO, ZrO₂, NiO, SrO, Co₃O₄, SnOz | < 0,1 |

**Tabelle 3: Semiquantitative Analyse des nicht magnetischen Anteils der mittelgroben Fraktion per Röntenfluoreszenzsektroskoie**

| Bestandteil | Anteil [%] |
|---|---|
| SiOz | 71,41 |
| Al₂O₃ | 9,31 |
| CaO | 5,48 |
| NazO | 3,09 |
| K₂O | 2,54 |
| Fe₂O₃ | 1,85 |
| Cl | 1,73 |
| MqO | 1,62 |
| TiOz | 1,18 |
| P₂O₅ | 0,54 |
| SO₃ | 0,42 |
| BaO | 0,18 |
| ZnO | 0,17 |
| CuO | 0,14 |
| MnO, PbO, ZrO₂, Cr₂O₃, SrO, WO₃, Co₃O₄, NiO | < 0,1 |

**Tabelle 4: Semiquantitative Analyse des magnetischen Anteils der mittelgroben Fraktion per Röntgenfluoreszenzspektroskopie**

| Bestandteil | Anteil [%] |
|---|---|
| SiOz | 49,16 |
| Fe₂O₃ | 19,41 |
| Al₂O₃ | 9,63 |
| CaO | 7,96 |
| NazO | 2,66 |
| MqO | 2,30 |
| TiOz | 1,98 |
| K₂O | 1,92 |
| Cl | 1,77 |
| P₂O₅ | 0,98 |
| SO₃ | 0,55 |
| Cr₂O₃ | 0,31 |
| BaO | 0,30 |
| MnO | 0,27 |
| CuO | 0,26 |
| ZnO | 0,22 |
| NiO, ZrO₂, PbO, SrO, Co₃O₄, SnOz, Sb₂O₃ | < 0,1 |

**Tabelle 5: Semiquantitative Analyse des nicht magnetischen Anteils der groben Fraktion per Röntgenfluoreszenzspektroskopie**

| Bestandteil | Anteil [%] |
|---|---|
| SiOz | 63,36 |
| CaO | 10,36 |
| Al₂O₃ | 9,87 |
| NazO | 3,95 |
| Fe₂O₃ | 3,61 |
| K₂O | 2,15 |
| MqO | 1,80 |
| Cl | 1,46 |
| TiOz | 1,11 |
| P₂O₅ | 0,76 |
| SO₃ | 0,50 |
| BaO | 0,27 |
| CuO | 0,18 |
| MnO | 0,16 |
| ZnO | 0,16 |
| PbO, Cr₂O₃, ZrOz, SrO, WO₃, NiO, Co₃O₄ | < 0,1 |

**Tabelle 6: Semiquantitative Analyse des magnetischen Anteils der groben Fraktion per Röntgenfluoreszenzspektroskopie**

| Bestandteil | Anteil [%] |
|---|---|
| SiOz | 48,24 |
| Fe₂O₃ | 16,46 |
| CaO | 13,15 |
| Al₂O₃ | 8,68 |
| NazO | 3,78 |
| MqO | 2,22 |
| K₂O | 1,48 |
| TiOz | 1,46 |
| Cl | 1,25 |
| P₂O₅ | 1,08 |
| SO₃ | 0,59 |
| CuO | 0,32 |
| MnO | 0,31 |
| BaO | 0,29 |
| ZnO | 0,26 |
| Cr₂O₃ | 0,12 |
| SrO, Co₃O₄, PbO, ZrOz, NiO, WO₃, SnOz | < 0,1 |

### Schritt c)

Das erhaltene Filtrat wurde zur Abtrennung von Kupfer zwei Elektrolyseschritten unterzogen. Die Elektrolysen wurden jeweils bei Raumtemperatur und einem pH-Wert <1 durchgeführt. Die Cu-Abscheidung erfolgte potentiostatisch (1,4 V) innerhalb von 3 Tagen. Die dabei gewonnene, an Kupfer abgereicherte Aufschlusslösung lässt sich als Phosphatfällungsmittel verwenden.

Die an Kupfer abgereicherte Aufschlusslösung wurden hinsichtlich ihrer Zusammensetzungen analysiert. Die Ergebnisse für die Aufschlusslösung sind in Tabelle 7 zusammengefasst.

**Tabelle 7: Analyse der an Kupfer abgereicherten Aufschlusslösung**

| Bestandteil | Konzentration [mg/L] | Analyseverfahren |
|---|---|---|
| Aluminium | 17500 | DIN EN ISO 11885 (2009-09) ¹⁾ |
| Eisen | 26100 | DIN EN ISO 11885 (2009-09) ¹⁾ |
| Calcium | 63200 | DIN EN ISO 11885 (2009-09) ¹⁾ |
| Magnesium | 6910 | DIN EN ISO 11885 (2009-09) ¹⁾ |
| Blei | 425 | DIN EN ISO 11885 (2009-09) ¹⁾ |
| Cadmium | 4,9 | DIN EN ISO 11885 (2009-09) ¹⁾ |
| Chrom | 95,2 | DIN EN ISO 11885 (2009-09) ¹⁾ |
| Nickel | 73,9 | DIN EN ISO 11885 (2009-09) ¹⁾ |
| Quecksilber | < 0,01 | DIN EN ISO 12846 (2012-08) ²⁾ |
| Kupfer | 1600 | DIN EN ISO 11885 (2009-09) ¹⁾ |
| Zink | 2850 | DIN EN ISO 11885 (2009-09) ¹⁾ |
| Chlorid | 245000 | DIN 38405 D1-2 (1985-12) |

| | | |
|---|---|---|
| 1) per optischer Emissionsspektroskopie mit induktiv gekoppeltem Plasma (ICP-OES) 2) per Atomabsorptionsspektrometrie | | |

### Beispiel 2: Herstellung eines Phosphatfällungsmittels aus Rostasche durch Aufschluss mit H₂SO₄

### Schritte a) und b)

Zu 3 L einer wässrigen 37%igen H₂SO₄-Lösung wurden 10 kg Rostasche (Fraktion mit Korngrößen von etwa 0 bis 10 mm) langsam zugegeben. Zusätzlich wurden zur Verbesserung der Rührbarkeit 2,5 L Wasser zugefügt. Durch Zugabe von 1,4 L 98%iger H₂SO₄ wurde dann der pH Wert auf 0,5 eingestellt. Anschließend wurde Luft durch die Mischung geblasen und für 7 Tage gerührt.

Danach wurden ungelöste Feststoffe durch Sedimentation und anschließender Filtration abgetrennt.

### Schritt c)

Die Cu-Abscheidung kann in Analogie zu Beispiel 1, Schritt c) bei Raumtemperatur und einem pH-Wert <1 durchgeführt werden und erfolgte in der Regel potentiostatisch (1,4 V) innerhalb. Die so als Filtrat gewonnene Aufschlusslösung kann direkt als Phosphatfällungsmittel verwendet werden.

Die Aufschlusslösung wurde vor der Elektrolyse durch optische Emissionsspektroskopie mit induktiv gekoppelten Plasma (ICP-OES) auf ihre Zusammensetzung analysiert. Die Ergebnisse sind in Tabelle 8 zusammengefasst.

**Tabelle 8: Analyse der durch H₂SO₄-Aufschluss erhaltenen Aufschlusslösung**

| Bestandteil | Konzentration [mg/L] |
|---|---|
| Aluminium | 29480 |
| Eisen | 41600 |
| Calcium | 304 |
| Magnesium | 8680 |
| Blei | 1,49 |
| Nickel | 303 |
| Chrom | 261 |
| Kupfer | 4200 |
| Cadmium | 15,3 |
| Zink | 6920 |

### Schritt d)

Zum Extrakt wurde im gleichen Volumen Verhältnis 98%ige Schwefelsäure zugegeben und über mehrere Tage gekühlt. Der gefällte Feststoff und die erhaltene Lösung wurden voneinander getrennt. Die Zusammensetzung beider wurde durch optische Emissionsspektroskopie mit induktiv gekoppeltem Plasma (ICP-OES) analysiert. Die Ergebnisse sind in Tabelle 9 und 10 zusammengefasst.

**Tabelle 9: Analyse des Feststoffes nach der Fällung**

| Bestandteil | Massenanteil wt % |
|---|---|
| Aluminium | 1,28 |
| Eisen | 2,27 |
| Calcium | 0,02 |
| Magnesium | 0,23 |
| Blei | 0 |
| Nickel | 0 |
| Chrom | 0 |
| Kupfer | 0,07 |
| Cadmium | 0 |
| Zink | 0,29 |

**Tabelle 10: Analyse der Lösung nach der Fällung**

| Bestandteil | Konzentration [mg/L] |
|---|---|
| Aluminium | 7180 |
| Eisen | 9770 |
| Calcium | 2970 |
| Magnesium | 2060 |
| Blei | 0,75 |
| Nickel | 3170 |
| Chrom | 2640 |
| Kupfer | 938 |
| Cadmium | 0 |
| Zink | 1170 |

### III. Verwendung der aus Rostasche gewonnenen Phosphatfällungsmittel

### Beispiel 3: Behandlung von Abwasserzulaufproben mit Phosphatfällungsmittel

Die folgenden drei Abwasserzulaufproben wurden mit dem in Beispiel 1 als Aufschlusslösung erhaltenen Phosphatfällungsmittel behandelt. Der Aufschluss der Abwasserproben wurde nach DIN EN ISO 6878:2004-09 (D11) Abschnitt 7 LAWA AQS Merkblätter P13 durchgeführt. Dafür wurden 300 ml einer mit K₂S₂O₈ aufgeschlossenen Abwasserprobe (eine Mischung aus 900 mL Abwasserprobe, 9 mL 4,5 M Schwefelsäure und 90 ml einer wässrigen K₂S₂O₈ (50 g/L) für 90 min in einem verschlossenen Gefäß bei 110°C aufgeschlossen. Nach dem Abkühlen wurde mit 1 M NaOH auf pH 6-7 titriert, und mit 0,02 mL des flüssigen Phosphatfällungsmittel versetzt.
Probe 1: Abwasserzulauf bei Regenwetter (27.1.2024)
Probe 2: Abwasserzulauf bei Trockenwetter mit Regennachlauf (30.1.2024)
Probe 3: Abwasserzulauf bei Trockenwetter mit Regennachlauf (31.1.2024)

Die Phosphat-Analytik der Ausgangsproben und der behandelten Probe erfolgte nach: "Photometrischen Bestimmung von Phosphorverbindungen (Gesamtphosphat) mittels Ammoniummolybdat nach DIN EN ISO 6878:2004-09 (D11) Abschnitt 7 LAWA AQS Merkblätter P13. (siehe Tabelle 11).

**Tabelle 11: Vergleich der Phosphorgehalte der Proben 1 bis 3 vor und nach der Behandlung mit dem in Beispiel 2 gewonnenem Phosphatausfällungsmittel**

| Probe | Phosphorgehalt vor der Behandlung [mg/L] | Phosphorgehalt nach der Behandlung [mg/L] |
|---|---|---|
| 1 | 1,68 | 0,91 |
| 2 | 3,18 | 1,16 |
| 3 | 3,45 | 0,70 |

## Patentansprüche

1. Verfahren zur Gewinnung Aufarbeitung von Rostasche oder Rostaschefraktionen, welche Eisen und/oder Aluminium sowie Kupfer enthalten, umfassend die folgenden Schritte:
a) Extraktion der Rostasche oder der Rostaschefraktion mit einer wässrigen Mineralsäure unter Erhalt eines mineralsauren wässrigen Extrakts (E) und eines Feststoffs (F), wobei der Extrakt (E) mineralsaure Eisensalze und/oder Aluminiumsalze sowie Kupfersalze in gelöster Form enthält;
b) Abtrennen des sauren, wässrigen Extrakts (E) vom Feststoff (F);
c) Abreichern des Kupfers aus dem in Schritt b) erhaltenen Extrakt (E) durch Elektrolyse des Extrakts (E) unter Erhalt eines an Kupfer abgereicherten Extrakts (E');
d) gegebenenfalls Fällung eines Salzgemischs, umfassend Aluminium und Eisen in Form ihrer mineralsauren Salze, aus dem in Schritt c) erhaltenen Extrakt (E') durch Maßnahmen zur Löslichkeitsverringerung der Aluminiumsalze und der Eisensalze in dem Extrakt (E') gefolgt von einer fest-flüssig Trennung unter Erhalt eines des Salzgemischs als Feststoff (F').

2. Verfahren nach Anspruch 1, wobei man die Extraktion bei einem pH-Wert von maximal pH 1 durchführt.

3. Verfahren nach einem der vorhergehenden Ansprüche, wobei in Schritt a) eine Rostaschefraktion eingesetzt werden, die durch Abreicherung von Unverbranntem aus der Rostasche erhalten wurde.

4. Verfahren nach einem der vorhergehenden Ansprüche, wobei man in Schritt a) eine Rostaschefraktion mit einer Partikelgröße von maximal 10 mm einsetzt.

5. Verfahren nach einem der vorhergehenden Ansprüche, wobei die Rostasche bzw. Rostaschefraktion Calcium enthält.

6. Verfahren nach einem der vorhergehenden Ansprüche wobei die in Schritt a) eingesetzte wässrige Mineralsäure eine Konzentration von wenigstens 5 Moläquivalenten H⁺ pro Liter aufweist.

7. Verfahren nach einem der vorhergehenden Ansprüche, wobei die in Schritt a) eingesetzte wässrige Mineralsäure unter wässriger Schwefelsäure und wässriger Salzsäure ausgewählt ist.

8. Verfahren nach einem der vorhergehenden Ansprüche, wobei man in Schritt a) wenigstens 1 kg wässrige Mineralsäure pro kg Rostasche bzw. Rostaschefraktion einsetzt.

9. Verfahren nach einem der vorhergehenden Ansprüche, wobei während der Extraktion in Schritt a) ein sauerstoffhaltiges Gas durch das aus wässriger Mineralsäure und Rostasche gebildete Gemisch geleitet wird.

10. Verfahren nach einem der vorhergehenden Ansprüche, wobei man in Schritt d) zur Löslichkeitsverringerung der Aluminiumsalze und der Eisensalze im Extrakt E', den Extrakt (E') mit einer wässrigen Mineralsäure, insbesondere mit Schwefelsäure versetzt.

11. Verfahren nach einem der vorhergehenden Ansprüche, wobei man das in Schritt d) erhaltene Salzgemisch als wässriges Phosphatfällungsmittel konfektioniert.

12. Verfahren nach einem der vorhergehenden Ansprüche, umfassend die folgenden Schritte:
a1) Extraktion einer ersten Menge der Rostasche oder der Rostaschefraktion mit wässriger Salzsäure unter Erhalt eines wässrigen, salzsauren Extrakts (E1) und eines Feststoffs (F1);
b1) Abtrennen des wässrigen, salzsauren Extrakts (E1) vom Feststoff (F1)
c1) gegebenenfalls Abreichern des Kupfers aus dem in Schritt b1) erhaltenen Extrakt (E1) durch Elektrolyse des Extrakts (E1) unter Erhalt eines an Kupfer abgereicherten Extrakts (E1');
a2) Extraktion der zuvor mit Salzsäure behandelten, an Ca und Mg abgereicherten Rostasche oder die Rostaschefraktion mit wässriger konzentrierter Schwefelsäure unter Erhalt eines wässrigen, schwefelsauren Extrakts (E2) und eines Feststoffs (F2);
b2) Abtrennen des wässrigen, schwefelsauren Extrakts (E2) vom Feststoff (F2);
c2) Abreichern des Kupfers aus dem in Schritt b2) erhaltenen Extrakt (E2) durch Elektrolyse des Extrakts (E2) unter Erhalt eines an Kupfer abgereicherten Extrakts (E2');
d) Fällung eines Salzgemischs, umfassend Aluminium und Eisen in Form ihrer mineralsauren Salze, aus dem in Schritt c2) erhaltenen Extrakt (E2') durch Zugabe von Schwefelsäure, gefolgt von einer fest-flüssig Trennung unter Erhalt des Salzgemischs als Feststoffs (F2').
e) gegebenenfalls Lösen des Feststoffs (F2') in dem salzsauren Extrakt (E1) oder (E1') und gegebenenfalls Abtrennen der erhaltenen Lösung (L) von Ungelöstem.

13. Verwendung eines Salzgemischs, erhältlich in Schritt d) des Verfahrens nach einem der vorhergehenden Ansprüche als Phosphatfällungsmittel.

14. Verwendung eines an Kupfer abgereicherten Extrakts (E'), (E1') oder (E2') erhältlich in Schritt c), c1) oder c2) des Verfahrens nach einem der Ansprüche 1 bis 12 oder eines durch Auflösen des in Schritt d) des Verfahrens nach einem der Ansprüche 1 bis 12 erhaltenen Salzgemischs in einer wässrigen Mineralsäure und oder in einem der Extrakte (E'), (E1) oder (E1') als Phosphatfällungsmittel.

15. Verwendung nach einem der Ansprüche 13 bis 14, wobei das Phosphatfällungsmittel in Form einer sauren wässrigen Lösung vorliegt, die bezogen auf das Gesamtgewicht des Phosphatfällungsmittels die folgenden Bestandteile enthält:
i) 0 bis 200 g/kg Aluminium in Form eines mineralsauren Salzes, insbesondere in Form seines Chlorids oder Sulfats, gerechnet als elementares Aluminium;
ii) 0 bis 500 g/kg Eisen in Form eines mineralsauren Salzes, gerechnet als elementares Eisen;
wobei die Gesamtmenge an Eisen und Aluminium wenigstens 10 g/kg beträgt und insbesondere im Bereich von 10 bis 450 g/kg liegt, gerechnet als Gesamtmenge an elementarem Eisen und Aluminium; und gegebenenfalls
iii) 0 bis 35 g/kg Calcium in Form eines mineralsauren Salzes, insbesondere in Form seines Chlorids oder Sulfats, gerechnet als elementares Calcium;
iv) 0 bis 10 g/kg Magnesium in Form eines mineralsauren Salzes, insbesondere in Form seines Chlorids oder Sulfats, gerechnet als elementares Magnesium.
